# FASCICULE DE BREVET EUROPEEN

(11) **EP 0 541 471 B1**
(45) Date de publication et mention de la délivrance du brevet: **12.06.1996**
(21) Numéro de dépôt: 92470029.7
(22) Date de dépôt: 23.10.1992
(51) Int. Cl.: B21B 1/02

(54) **Procédé de fabrication de billettes d'acier de format quadrangulaire et billettes ainsi obtenues**
Verfahren zur Herstellung von Stahlbrammen mit quadratischem Querschnitt und danach hergestellte Brammen
Method of making steel slabs with square section and slabs so obtained

(30) Priorité: 08.11.1991 FR 9113833
(43) Date de publication de la demande: 12.05.1993
(73) Titulaire: UNIMETAL, 57120 Rombas (FR)
(72) Inventeur: Rossi, Roger, F-57050 Longeville Lès Metz (FR); Orsucci, Claude, F-57310 Guenange (FR)
(74) Mandataire: Ventavoli, Roger

(56) Documents cités:
- DE-A- 1 909 699
- DE-B- 2 821 888
- FR-A- 1 489 187
- US-A- 1 529 301

## Description

La présente invention concerne un procédé de forgeage de pièce de revolution à partir de billettes en acier.

On sait que les demi-produits sidérurgiques destinés à la forge sont en général ronds, ou quadrangulaires et dans ce cas généralement de section carrée. Certains de ces demi-produits peuvent ultérieurement être travaillés à la forge pour en faire des produits finis prêts à l'emploi. Les forgerons ont donc en fait à choisir entre deux types de demi-produits :
- soit des barres rondes, qui présentent l'avantage d'être prêtes à l'emploi à la forge pour la fabrication de pièces de révolution, mais par contre sont relativement onéreuses à l'achat:
- soit des billettes carrées, plus économiques à l'achat, mais qui doivent être préforgées pour se rapprocher le plus possible d'un rond.

Par ailleurs, le laminage de barres rondes directement sur les sites de production de billettes carrées soulève des difficultés, en raison des investissements supplémentaires nécessaires à cette fabrication et à la manutention des barres, investissements considérés d'ailleurs comme lourds pour une production somme toute marginale dans une gamme existante large de produits quadrangulaires.

L'invention a pour but de résoudre ce dilemme.

A cet effet, l'invention a pour objet un procédé selon la revendication 1.

Un tel demi-produit se rapproche notablement des barres rondes et ne nécessite donc plus, à la forge, un préforgeage complet comme les billettes carrées classiques.

Elles peuvent de plus dans certains cas se substituer complètement aux barres rondes, et leur prix de revient est largement inférieur à celui de ces dernières.

L'invention permet ainsi d'élargir quasiment sans frais vers les produits ronds la gamme de production habituelle des formats quadrangulaires.

Les billettes à laminer selon l'invention peuvent bien entendu être obtenues par coulée continue à l'état de blooms.

L'invention sera maintenant décrite en référence au dessin annexé qui illustre une forme de réalisation d'une billette selon l'invention.

La figure unique est une vue en section, à échelle réduite, d'une billette selon l'invention.

La billette 1 représentée au dessin est fabriquée à partir d'un bloom carré issu d'une machine de coulée continue, puis laminé en billette jusqu'à ce que chaque côté présente une longueur c, et que les quatre arêtes soient arrondies selon un arrondi 2 ayant un rayon r compris entre sensiblement 0,25c et 0,33c.

A cet effet, on remplace dans les cages de laminage, les cylindres habituels à fond de cannelures à rayon faible par des cylindres à cannelures à fond arrondi, adapté à la courbure que l'on veut obtenir pour les arêtes.

Les limites précitées se justifient de la manière suivante : si le rayon r est inférieur à 0,25c, la billette obtenue se rapproche trop des billettes carrées. Les forgerons devraient donc la forger eux-mêmes pour la rapprocher d'une billette ronde. Une telle billette ne présenterait en fait aucun intérêt pour les forgerons.

Il convient de rappeler à ce sujet qu'une billette carrée habituelle a en fait des arêtes légèrement arrondies. Ainsi une billette de 100mm de côté a un rayon d'angle de sensiblement 15mm (0,15c).

Si par contre le rayon r est supérieur à 0,33c, cela soulèvera une difficulté pour le producteur de billettes, car ces produits arrondis auront trop tendance à rouler plutôt qu'à glisser sur les installations situées en aval du train de laminage. Or sur les lignes de production de billettes carrées, celles-ci doivent pouvoir glisser, en raison de leurs faces planes. Il faudrait donc reconsidérer la conception des outils de manutention, ce qui entraînerait pour les producteurs de billettes des investissements supplémentaires onéreux, qui grèveraient le coût de production des billettes arrondies.

Le procédé visé par l'invention permet donc l'obtention de billettes arrondies, de prix de revient moins élevé que les barres rondes, et qui néanmoins peuvent être utilisées par les forgerons en évitant certaines opérations de préforgeage, ou même en se substituant complètement aux produits ronds dans certaines applications.

## Revendications

1. Procédé de forgeage de pièce de révolution à partir de billettes en acier, caractérisé en ce que, sur un train de laminage de billettes, on lamine des billettes de format carré ou sensiblement carré, selon un arrondi (2) d'arête ayant un rayon (r) compris entre sensiblement un quart et un tiers de la longeur (c) d'un côté de ladite billette, puis on forge les billettes ainsi obtenues.

2. Billette d'acier destinée à être forgée, caractérisée en ce qu'elle presente un format sensiblement carré, les quatres arêtes étant arrondies selon un arrondi (2) ayant un rayon (r) compris entre un quart et un tiers de la longeur (c) d'un côté, et en ce qu'elle est obtenue par un opération de laminage selon la Revendication 1.

3. Billette d'acier selon la Revendication 2, caractérisé en ce qu'elle est obtenue à partir d'un bloom produit par coulée continue.

## Claims

1. Method of forging axisymmetric components from billets made of steel, characterized in that billets of scare of substantially square format are rolled on a billet-rolling mill train, into a rounded edge (2) having a radius (r) lying between substantially one quarter and one third of the length (c) of one side of the said billet, and then the billets thus obtained are forged.

2. Steel billet intended to be forged, characterized in that it has a substantially square format, the four edges being rounded into a rounded edge (2) having a radius (r) lying between one quarter and one third of the length (c) of one side, and in that it is obtained by a rolling operation according to Claim 1.

3. Steel billet according to Claim 2, characterized in that it is obtained from a bloom produced by continuous casting.

## Patentansprüche

1. Verfahren zum Schmieden langgestreckter Werkstücke, ausgehend von Stahlblöcken, dadurch gekennzeichnet, daß in einer Blockstraße Blöcke mit quadratischem oder im wesentlichen quadratischen Querschnitt derart gewalzt werden, daß eine Kantenabrundung 2 mit einem Radius r entsteht, der im wesentlichen zwischen einem Viertel und einem Drittel der Länge c einer Seite des Blockes liegt, wonach die derart erhaltenen Blöcke geschmiedet werden.

2. Stahlblock für einen Schmiedevorgang, dadurch gekennzeichnet, daß er einen im wesentlichen quadratischen Querschnitt aufweist, wobei die vier Kanten mit einer Abrundung 2 abgerundet sind, die einen Radius r aufweist, der zwischen einem Viertel und einem Drittel der Länge c einer Seite liegt und daß er durch einen Walzvorgang gemäß Anspruch 1 erhalten wird.

3. Stahlblock nach Anspruch 2, dadurch gekennzeichnet, daß er ausgehend von einem durch einen Stranggießvorgang erzeugten Barren erhalten wird.
